# EUROPÄISCHE PATENTSCHRIFT

(11) **EP 0 354 389 B1**
(45) Veröffentlichungstag und Bekanntmachung des Hinweises auf die Patenterteilung: **04.05.1994**
(21) Anmeldenummer: 89113211.0
(22) Anmeldetag: 19.07.1989
(51) Int. Cl.: C21D 1/20, C22C 33/02, B22F 3/24

(54) **Verfahren zum Herstellen eines Formteiles aus Sinterstahl und daraus hergestelltes Formteil**
Process for manufacturing sintered steel bodies, and bodies obtained thereby
Procédé pour la fabrication de pièces d'acier fritté et pièces ainsi obtenues

(30) Priorität: 27.07.1988 DE 3825463
(43) Veröffentlichungstag der Anmeldung: 14.02.1990
(73) Patentinhaber: Schwäbische Hüttenwerke Gesellschaft mit beschränkter Haftung, D-73414 Aalen (DE)
(72) Erfinder: Pohl, Dieter, Dr.rer.nat., D-7080 Aalen (DE); Härle, Hans A., Dipl.-Ing., D-7085 Bopfingen (DE)
(74) Vertreter: Lorenz, Werner, Dipl.-Ing.

(56) Entgegenhaltungen:
- DE-A- 2 507 375
- DE-A- 3 142 359
- US-A- 2 566 752
- US-A- 4 002 471
- US-A- 4 343 661
- WPIL, Derwent, Woche 17, 1984, Zusammenfassung Nr. 84-104379; & JP-A-59 047 345
- PATENT ABSTRACTS OF JAPAN, Band 5, Nr. 29 (M-56)[701], 21. Februar 1981; & JP-A-55 154 505
- METAL PROGRESS, Band 108, Nr. 2, Juli 1975, Seiten 66-69; H. FERGUSON: "Heattreatment of P/M parts"
- STAHL UND EISEN, Band 98, Nr. 1, 12. Januar 1978, Seiten 23-37; A. KINDLER: "Möglichkeiten der Oberflächenbehandlung von Sinterteilen"

## Beschreibung

Die Erfindung betrifft ein Verfahren zum Herstellen eines Formteiles aus Sinterstahl, wobei Sinterstahlpulver formgepreßt und gesintert wird, wonach das Sinterteil durch eine Erwärmung auf Temperaturen von über 800 °C austenitisiert und anschließend rasch abgekühlt wird. Ebenso betrifft die Erfindung ein nach dem Verfahren herstelltes Formteil.

Aus der US-PS 2 566 752 ist ein Verfahren zur Herstellung eines eisenhaltigen Metallteiles, nämlich eines Verbundteiles beschrieben. In das Verbundteil wird u.a. Kupfer infiltriert, um eine höhere Festigkeit zu erreichen. Hierzu wird vorgeschlagen, nach einem Abkühlen, z.B. in Öl oder Wasser, das Metall wieder auf eine Temperatur zwischen 300 und 600 °C für eine Zeitdauer von ein bis drei Stunden zu erwärmen, um ein Infiltrieren der gewünschten Bestandteile in das Gefüge zu erreichen und dadurch die Festigkeit des Teiles zu erhöhen.

Eines der wesentlichen Merkmale der bekannten Formteile aus Sinterstahl ist deren Genauigkeit, mit der sie hergestellt werden können. Es sind Durchmessertoleranzen hoher Qualität erreichbar. Nach der üblichen Arbeitsfolge mit einem Formpressen und einem anschließenden Sintern wird das gesinterte Formteil hierzu kalibriert. Durch den Arbeitsgang des Kalibrierens wird die hohe Genauigkeit erreicht. Formteile, die nicht durch Kalibrieren oder einen anderen Arbeitsvorgang nachbehandelt werden, besitzen keine so hohe Toleranz mit ausreichender Wiederholbarkeit.

Ein weiteres Merkmal gesinterter Formteile ist die mehr oder weniger große Porigkeit ihrer Mikrostruktur. Diese Poren stellen innere Kerben dar und beeinflußen damit die Werkstoffeigenschaften erheblich. Mit Sinterstählen lassen sich damit zwar beachtliche Streckgrenzen- und Zugfestigkeitswerte erreichen, aber deren plastische Verformbarkeit, die z.B. als Bruchdehnung gemessen wird, und deren Zähigkeit, die z.B. als Schlagarbeit gemessen wird, sind gering.

Ebenso wie die Poren die Zähigkeit begrenzen, so begrenzt die Festigkeit die erreichbare Genauigkeit gesinterter Formteile. Dies liegt daran, daß eine Nacharbeit nach dem Sintern auf wirtschaftliche Weise, z.B. durch Kalibrieren, nur durchgeführt werden kann, wenn die Festigkeit des Werkstoffes 500 bis höchstens 600 N/mm² nicht übersteigt. Sinterstähle mit deutlich höherer Zugfestigkeit sind zwar ohne weiteres herstellbar, z.B. bis etwa 1200 N/mm² Zugfestigkeit, denn Formteile aus solchen Werkstoffen lassen sich zwar auch noch Pressen und Sintern, aber sie lassen sich nicht mehr auf wirtschaftliche Weise zur Erhöhung der Genauigkeit Kalibrieren.

Eine hohe Festigkeit an Sinterstählen läßt sich durch legierungstechnische Maßnahme oder durch eine Wärmebehandlung, ggf. durch eine Kombination beider Maßnahmen, erzielen. Legierungstechnische Maßnahmen haben den erwähnten Nachteil, daß damit zwar eine hohe Festigkeit erreicht wird, aber zur Erreichung einer erforderlichen Genauigkeit keine wirtschaftliche Kalibrierung möglich war.

Aus diesem Grunde ist bereits versucht worden mit Legierungsbestandteilen in dem Sinterstahlpulver zu arbeiten, wobei nach dem Sintern eine Festigkeit von höchstens ca. 500 N/mm² erreicht worden ist. Anschließend konnten die auf diese Weise hergestellten Formteile kalibriert werden. Um eine höhere Festigkeit zu erhalten, wurde das Sinterteil danach gehärtet. Hierzu wurde es auf eine Temperatur zwischen 800 und 940 °C in Abhängigkeit von der Stahlzusammensetzung erwärmt, wobei eine Austenitisierung einsetzte. Durch ein rasches Abkühlen auf Raumtemperatur und ein anschließendes Anlassen (Wiedererwärmung) in bekannter Weise auf Temperaturen von max. ca. 500 °C wurde die gewünschte höhere Festigkeit erreicht, die auch bei über 1000 N/mm² liegen konnte. Ein derartig behandelter Sinterstahl war jedoch sehr spröde. Dies bedeutete, daß seine Verformbarkeit und Zähigkeit auf ein sehr niedriges Niveau abfielen. Es wurden Dehnungswerte von nur 1% bis 2% gemessen. Weiterhin traten dabei Maßveränderungen infolge von Verzug auf, die so groß waren, daß Toleranzen nur in einer geringen Qualität reproduziert werden konnten.

Der vorliegenden Erfindung liegt daher die Aufgabe zugrunde ein Verfahren zum Herstellen eines Sinterteiles und ein danach hergestelltes Sinterteil zu schaffen, das eine hohe Festigkeit besitzt, gleichzeitig jedoch auch eine gute Dehnbarkeit aufweist, wobei darüberhinaus eine möglichst hohe Formgenauigkeit erreicht werden soll.

Erfindungsgemäß wird diese Aufgabe durch die Merkmale der kennzeichnenden Teile der Ansprüche 1, 2 und 13 gelöst. Bevorzugte Ausführungsformen sind in den abhängigen Ansprüchen offenbart.

Es wurde nämlich festgestellt, daß das durch eine rasche Abkühlung auf den genannten Temperaturbereich erzielte bainitische Gefüge eine hohe Festigkeit bei gleichzeitig guter Dehnbarkeit bzw. Zähigkeit besitzt. Im Vergleich zu einer normalen Härtung bzw. Vergütung können nahezu die gleichen Festigkeitswerte erreicht werden, wobei jedoch die Dehnung und Zähigkeit deutlich besser ist und gleichzeitig auch ein wesentlich geringerer maßlicher Verzug auftritt.

Es ist lediglich erforderlich, das zu behandelnde Gut so lange in dem angegebenen Temperaturbereich zu halten, bis das gesamte Gefüge in Bainit umgewandelt ist. Der Temperaturbereich und auch die Umwandlungszeit sind dabei abhängig von der Stahlzusammensetzung.

Zwar ist der Arbeitsgang des Bainitisierens bereits bekannt, aber für Sinterstähle, war das Verfahren noch nicht angewendet worden. Dies liegt insbesondere daran, daß es bei einer einfachen Übertragung durch die vorhandene Porosität des Sinterteiles zu Problemen bei der nachfolgenden Härtung bzw. Abkühlung kommen würde. Zum Austenitisieren, d.h. zur Erwärmung des Sinterteiles, verwendet man ein Salzbad und anschließend für das isothermische Bainitisieren ein zweites Salzbad. Da Sinterstähle im allgemeinen sehr porös sind und die Poren häufig untereinander noch Verbindungen haben, besteht somit die Gefahr, daß bei der Salzschmelze oder bei Verwendung eines anderen Bades die hierfür verwendeten Chemikalien in das Innere der Sinterteile eindringen. Dadurch entstehen später sogenannte Ausblühungen, wodurch das Sinterteil sogar unbrauchbar werden kann.

Erfindungsgemäß werden deshalb zur Lösung dieses Problemes zwei Wege vorgeschlagen.

Die erste Möglichkeit besteht darin, daß die Formpressung des zu sinternten Teiles so hoch gewählt wird, daß ein Porenvolumen von weniger als 8% erreicht wird. Bei einem derartigen Prozentsatz haben die Poren im wesentlichen untereinander keine Verbindung mehr. Dies bedeutet, daß Salz sich dann nur noch bei der Wärmebehandlung in Poren setzen kann, die zur Oberfläche des Sinterteiles hin offen sind. Von dort läßt es sich später leicht auswaschen.

Zur Anwendung dieses Verfahrens ist es erforderlich hoch verdichtbare Basispulver und/oder sehr hohe Pressdrücke zu verwenden. Dabei kann in vorteilhafter Weise auch eine stufenweise Behandlung mit einer Operationsfolge: Vorpressen - Vorsintern - Nachpressen - Fertigsintern - und ein anschließendes Bainitisieren durchgeführt werden.

Die zweite Möglichkeit besteht darin, daß die Poren des Sinterteiles wenigstens teilweise mit einem Füllstoff gefüllt werden, der gegen die bei einer raschen Abkühlung in einem Bad verwendeten Mittel und Chemikalien resistent ist.

Für eine derartige Infiltration eignen sich z.B. metallische Stoffe, deren Schmelzpunkt über der Temperatur des Austenitisierens aber unter der Sintertemperatur liegt. Diese ist z.B. im allgemeinen für Kupfer und entsprechend Kupferlegierungen der Fall.

Zur Füllung der Poren können jedoch auch nichtmetallische Stoffe, wie z.B. keramische Stoffe verwendet werden. So sind z.B. Silikate oder eine Mischung bzw. ein dünner Brei aus Talkum und Wasserglas möglich.

Im allgemeinen wird man jedoch eine Füllung der Poren mit metallischen Werkstoffen vorziehen, da ja bei der Wärmebehandlung die Abkühlung von der hohen Austenittemperatur auf die Temperatur der Bainitumwandlung sehr rasch erfolgen muß. Dies wird durch Metall oder andere Werkstoffe mit einer guten Wärmeleitfähigkeit als Infiltrate gewährleistet.

Zum Zwischenstufenvergüten sind zahlreiche in der sintertechnischen Formteilefertigung gängigen Sinterstahlpulver geeignet. Möglich sind sowohl fertiglegierte, d.h. verdüste, ebenso wie mischlegierte oder anlegierte Pulver. Fertiglegierte Pulver erhält man durch Erschmelzen von Eisen mit den gewünschten Legierungsbestandteilen, wonach die Schmelze zu Pulver verdüst wird, das anschließend in üblicher Weise formgepreßt wird. Mischlegiertes Pulver bedeutet, daß man Eisenpulver mit Legierungspulver zusammenmischt, wonach die trockene Pulvermischung ebenfalls formgepreßt wird. Ein Mittelweg ist die Kombination aus beiden Verfahren, womit ein anlegiertes Pulver für die nachfolgende Formpressung entsteht.

Im allgemeinen wird man fertiglegierte Pulver mit z.B. 1,5 bis 2 Gew.% Ni, 0,3 bis 0,6 Gew.% Mo einer entsprechenden Restmenge Eisen zumischen, wobei zusätzlich noch 0,3 bis 1 Gew.% Graphit beigegeben werden kann. Ggf. kann Kupfer im üblichen Rahmen als schwundausgleichendes Legierungselement toleriert werden.

Nachfolgend sind nähere Einzelheiten der Erfindung beispielsweise anhand der Zeichnung beschrieben.

Es zeigt:
- Fig. 1:: ausschnittsweise Schnitt durch ein Sinterteil;
- Fig. 2:: die Beziehung zwischen Zugfestigkeit und Dehnung für verschiedene Legierungssysteme und Wärmebehndlungen.

Aus einem fertiglegierten Pulver mit folgender Zusammensetzung:
1,8 Gew.% Ni
0,5 Gew.% Mo
1,5 Gew.% Cu
Rest Fe
dem als Zusätze
ca. 0,4 Gew.% Graphitpulver
ca. 1% Mikrowachs als Schmiermittel
zugemischt werden, wird ein Formteil so gepreßt, daß seine Dichte ca. 7,1 g/cm² beträgt. Dies entspricht damit einem Porenvolumen von 9,9%. Anschließend wird bei ca. 1230 °C für 40 Minuten unter Schutzgas gesintert. Während des Sintervorganges wird auf das Formteil so viel Kupferblech aufgelegt, daß sein Gewicht dem Porenvolumen entspricht, welches im vorliegenden Falle rund 10% des Teilegewichtes beträgt. Bei der Sintertemperatur schmilzt das Kupfer und kann damit in die Poren infiltrieren.

Nach dem Sintern wird das Formteil kalibriert und anschließend folgender Wärmebehandlung unterzogen.
1. Austenitisieren bei 870 °C, 15 Minuten im Salzbad
2. Innerhalb von 2 Minuten abkühlen auf 345 °C durch Tauchen in entsprechend erwärmtes Salzbad
3. Halten auf 320 °C 45 Minuten im Salzbad
4. beliebige Abkühlung.

Auf diese Weise entsteht gemäß Fig. 1 ein Formteil 1 dessen Poren 2 mit Kupfer gefüllt sind.

Versuche mit Zerreißproben haben für das vorstehend aufgeführte Beispiel folgende Eigenschaftswerte ergeben:

| Zustand | Rₚ N/mm² | Rₘ N/mm² | A % |
|---|---|---|---|
| Stand der Technik nur gesintert | 420..510 | 530..680 | 2,0..3,0 |
| Stand der Technik: gehärtet und angelassen | 900..1040 | 1050..1165 | 1,6..2,9 |
| bainitisiert (Zwischenstufenvergütet) | 685..740 | 780..850 | 7,5..9,3 |

Dabei bedeutet:
- Rₚ =: Proportionalitätsgrenze
- Rₘ =: Festigkeit
- A% =: Dehnung.

Wie ersichtlich, liegt zwar gegenüber einem gehärteten und angelassenen Sinterteil 1 eine etwas geringere Proportionalität und Festigkeit vor, aber die Dehnbarkeit ist um ein mehrfaches besser. Gegenüber nur gesinterten Formteilen ist neben der höheren Proportionalität und Festigkeit auch die Dehnbarkeit deutlich besser.

In der Fig. 2 sind Werte für verschiedene Sinterstahlsorten bezüglich der Zugfestigkeit über der Dehnung aufgetragen.

Dabei sind im unteren Bereich der Zugfestigkeit mehrere Felder mit verschiedenen bekannten Legierungszusammensetzungen dargestellt, wobei das Feld 3 mit einer Legierung aus FE-Cu-Ni-Mo-C die höchsten Zugfestigkeitswerte bei einer allerdings relativ geringen Dehnung aufweist. Wird der gleiche gesinterte Legierungstahl gehärtet und angelassen, so erhält man das Feld 4. Bei einer gleichzeitigen Infiltrierung von Kupfer während des Sintervorganges und einer anschließend gleichen Wärmebehandlung wie bei Feld 4 erhält man das Feld 5 mit den höchsten Zugfestigkeitswerten, wobei allerdings die Dehnung wiederum relativ gering ist. In dem Feld 6 sind die Werte für ein nach dem erfindungsgemäßen Verfahren hergestelltes Sinterteil ersichtlich. Wie daraus zu entnehmen ist, ist die Zugfestigkeit deutlich höher als die von Sinterstählen ohne jede Behandlung und nur unwesentlich niedriger als bei einem gehärteten und angelassenen Legierungsstahl. Im Unterschied dazu ist jedoch die prozentuale Dehnung um ein mehrfaches besser.

Aus dem Vergleich zwischen den Feldern 4 und 5 ist ersichtlich, daß zwar durch Infiltrieren mit Kupfer die Zugfestigkeit nochmals gesteigert werden kann, aber die Dehnung bleibt in dem gleichen geringen Umfange, wenn sie nicht sogar etwas niedriger ausfällt.

Messungen der Durchmesser an ringähnlichen Teilen (außen und innen) die aus einer Pulvermischung entsprechend dem o.a. Ausführungsbeispiel gepreßt und wie beschrieben bainitisiert worden sind, haben ergeben, daß die Toleranz vor und nach der Wärmebehandlung auf der gleichen Qualitätsstufe lag. Bekannte Sinterteile, die durch Härten und nachfolgendes Anlassen vergütet worden sind, erfuhren bei gleichen Teilen dagegen durch die Wärmebehandlung eine deutliche Toleranzvergröberung. Auch für porige Stähle zeigt es sich damit, daß der Maßverzug durch das erfindungsgemäße Bainitisieren deutlich kleiner ist als der durch eine konventionelle Vergütung hervorgerufene.

## Patentansprüche

1. Verfahren zum Herstellen eines Formteiles aus Sinterstahl, wobei Sinterstahlpulver formgepreßt und gesintert wird, wonach das Sinterteil durch eine Erwärmung auf Temperaturen von über 800 °C austenitisiert und anschließend rasch abgekühlt wird,
**dadurch gekennzeichnet**, daß
die Formpressung des zu sinternden Teiles so hoch gewählt wird, daß ein Porenvolumen von weniger als 8% erreicht wird, und daß nach der austenitischen Wärmebehandlung das Sinterteil auf eine Temperatur von 280 bis 450 °C abgekühlt und in diesem Temperaturbereich zwischen 5 und 60 Minuten gehalten wird, wobei eine bainitische Mikrostruktur des Gefüges erreicht wird.

2. Verfahren zum Herstellen eines Formteiles aus Sinterstahl, wobei Sinterstahlpulver formgepreßt und gesintert wird, wonach das Sinterteil durch eine Erwärmung auf Temperaturen von über 800 °C austenitisiert und anschließend rasch abgekühlt wird,
**dadurch gekennzeichnet**, daß
die Poren des Sinterteiles wenigstens teilweise mit einem Füllstoff gefüllt werden, der gegen die bei einer raschen Abkühlung in einem Bad verwendeten Mittel und Chemikalien resistent ist, und daß nach der austenitischen Wärmebehandlung das Sinterteil auf eine Temperatur von 280 bis 450 °C abgekühlt und in diesem Temperaturbereich zwischen 5 und 60 Minuten gehalten wird, wobei eine bainitische Mikrostruktur des Gefüges erreicht wird.

3. Verfahren nach Anspruch 1 oder 2,
**dadurch gekennzeichnet**, daß
die Abkühlung auf einen Temperaturbereich von 320 bis 360 °C erfolgt.

4. Verfahren nach Anspruch 1, 2 oder 3,
**dadurch gekennzeichnet**, daß
das Sinterteil zwischen 20 und 40 Minuten in dem Temperaturbereich gehalten wird.

5. Verfahren nach einem der Ansprüche 1 - 4,
**dadurch gekennzeichnet**, daß
die austenitische Wärmebehandlung bei 800 bis 900 °C für eine Dauer von 10 bis 60 Minuten durchgeführt wird.

6. Verfahren nach Anspruch 5,
**dadurch gekennzeichnet**, daß
die austenitische Wärmebehandlung bei 800 bis 900 °C für eine Dauer von 15 bis 20 Minuten durchgeführt wird.

7. Verfahren nach Anspruch 1,
**dadurch gekennzeichnet**, daß
das zu sinternde Teil vorgepreßt, anschließend vorgesintert, danach nachgepreßt und fertiggesintert wird.

8. Verfahren nach Anspruch 2,
**dadurch gekennzeichnet**, daß
als Füllstoff ein metallischer Stoff verwendet wird, dessen Schmelzpunkt über der Temperatur des Austenitisierens, jedoch unterhalb der Sintertemperatur liegt.

9. Verfahren nach Anspruch 8,
**dadurch gekennzeichnet**, daß
als Füllstoff Kupfer oder Kupferlegierung verwendet wird.

10. Verfahren nach Anspruch 2,
**dadurch gekennzeichnet**, daß
als Füllstoff ein keramischer Stoff verwendet wird.

11. Verfahren nach Anspruch 10,
**dadurch gekennzeichnet**, daß
als Füllstoff Silikat wie Talkum und/oder Wasserglas verwendet wird.

12. Verfahren nach einem der Ansprüche 1 - 11,
**dadurch gekennzeichnet**, daß
als Sinterwerkstoff neben Eisen als Legierungspulver 1,5 bis 2 Gew.% Ni und 0,3 bis 0,6 Gew.% Mo verwendet wird, wobei 0,3 bis 1,0 Gew.% Graphit zugemischt wird.

13. Formteil aus Sinterstahl,
**dadurch gekennzeichnet**, daß
es ein Porenvolumen von weniger als 8% besitzt und daß seine Mikrostruktur aus Bainit besteht.

14. Formteil aus Sinterstahl nach Anspruch 13,
**dadurch gekennzeichnet**, daß
die Poren des Sinterteiles wenigstens teilweise mit einem Füllstoff gefüllt sind, der gegen die bei einer raschen Abkühlung in einem Bad verwendeten Mittel und Chemikalien resistent ist und daß seine Mikrostruktur aus Bainit besteht.

15. Formteil nach Anspruch 14,
**dadurch gekennzeichnet**, daß
seine Porenräume wenigstens teilweise mit einem Nichteisenmetall, dessen Schmelzpunkt zwischen 920 und 1230 °C liegt, gefüllt sind.

16. Formteil nach Anspruch 15,
**dadurch gekennzeichnet**, daß
das Nichteisenmetall Kupfer oder Kupferlegierung ist.

17. Formteil nach Anspruch 14,
**dadurch gekennzeichnet**, daß
seine Porenräume wenigstens teilweise mit einem nichtmetallischen Stoff gefüllt sind.

18. Formteil nach Anspruch 17,
**dadurch gekennzeichnet**, daß
der nichtmetallische Stoff ein keramischer Stoff wie Silikat, Talkum und/oder Wasserglas ist.

19. Formteil nach Anspruch 13 oder 14,
**dadurch gekennzeichnet**, daß
sein spezifisches Gewicht zwischen 6,8 g/cm³ und 7,4 g/cm³ liegt.

20. Formteil nach Anspruch 19,
**dadurch gekennzeichnet**, daß
das spezifische Gewicht ca. 7,3 g/cm³ beträgt.

## Claims

1. Process for manufacturing sintered steel bodies, in which sintered steel powder is compression moulded and sintered, after which the sintered body is austenitised by heating to temperatures in excess of 800°C and then is cooled rapidly, characterised in that the compression moulding of the body to be sintered is so great that a pore volume of less than 8 % is obtained, and that, after the austenitic heat treatment, the sintered body is cooled to a temperature of 280 to 450°C and is kept in this temperature range for between 5 and 60 minutes, a bainitic microstructure thereby being obtained.

2. Process for manufacturing sintered steel bodies, in which sintered steel powder is compression moulded and sintered, after which the sintered body is austenitised by heating to temperatures in excess of 800°C and then is cooled rapidly, characterised in that the pores of the sintered body are at least partially filled with a filler which is resistant to the compositions and chemicals used during rapid cooling in a bath, and that, after the austenitic heat treatment, the sintered body is cooled to a temperature of 280 to 450°C and is kept in this temperature range for between 5 and 60 minutes, a bainitic microstructure thereby being obtained.

3. Process according to claim 1 or claim 2, characterised in that cooling is effected in a temperature range of 320 to 360°C.

4. Process according to claim 1, 2 or 3, characterised in that the sintered body is kept in the temperature range for between 20 and 40 minutes.

5. Process according to one of claims 1 - 4, characterised in that the austenitic heat treatment is carried out at 800 to 900°C for a period of 10 to 60 minutes.

6. Process according to claim 5, characterised in that the austenitic heat treatment is carried out at 800 to 900°C for a period of 15 to 20 minutes.

7. Process according to claim 1, characterised in that the body to be sintered is rough-pressed, then presintered and subsequently repressed and finish sintered.

8. Process according to claim 2, characterised in that a metallic substance the melting point of which is situated above the austenitising temperature but below the sintering temperature is used as a filler.

9. Process according to claim 8, characterised in that copper or a copper alloy is used as a filler.

10. Process according to claim 2, characterised in that a ceramic substance is used as a filler.

11. Process according to claim 10, characterised in that silicate, such as talc and/or water glass, is used as a filler.

12. Process according to one of claims 1 - 11, characterised in that, as a sintered material, in addition to iron, 1.5 to 2 % by weight Ni and 0.3 to 0.6 % by weight Mo are used as an alloying powder, 0.3 to 1.0 % by weight graphite being added.

13. Sintered steel body, characterised in that it has a pore volume of less than 8 % and that its microstructure consists of bainite.

14. Sintered steel body according to claim 13, characterised in that the pores of the sintered body are at least partially filled with a filler which is resistant to the compositions and chemicals used during rapid cooling in a bath and that its microstructure consists of bainite.

15. Body according to claim 14, characterised in that its pore spaces are at least partially filled with a non-ferrous metal the melting point of which is between 920 and 1230°C.

16. Body according to claim 15, characterised in that the non-ferrous metal is copper or a copper alloy.

17. Body according to claim 14, characterised in that its pore spaces are at least partially filled with a non-metallic substance.

18. Body according to claim 17, characterised in that the non-metallic substance is a ceramic substance, such as talc and/or water glass.

19. Body according to claim 13 or claim 14, characterised in that its specific weight is between 6.8 g/cm³ and 7.4 g/cm³.

20. Body according to claim 19, characterised in that the specific weight is approximately 7.3 g/cm³.

## Revendications

1. Procédé de fabrication d'une pièce moulée en acier à fritter, dans lequel de la poudre d'acier à fritter est pressée dans un moule et frittée, cette pièce frittée étant ensuite austénitisée par chauffage à des températures supérieures à 800°C puis refroidie rapidement, **caractérisé** en ce que le pressage de la pièce à fritter est suffisamment fort pour qu'un volume de pores inférieur à 8% soit atteint et en ce que, après le traitement thermique austénitique, la pièce frittée est refroidie à une température de 280 à 450°C et maintenue dans cette gamme de température entre 5 et 60 minutes, ce qui produit une microstructure bainitique de sa structure.

2. Procédé de fabrication d'une pièce moulée en acier à fritter, dans lequel de la poudre d'acier à fritter est pressée dans un moule et frittée, cette pièce frittée étant ensuite austénitisée par chauffage à des températures supérieures à 800°C puis refroidie rapidement, **caractérisé** en ce que les pores de la pièce frittée sont remplis au moins partiellement d'une matière de remplissage qui est résistante aux agents et produits chimiques utilisés dans un bain lors du refroidissement rapide et en ce que, après le traitement thermique austénitique, la pièce frittée est refroidie à une température de 280 à 450°C et maintenue dans cette gamme de température entre 5 et 60 minutes, ce qui produit une microstructure bainitique de sa structure.

3. Procédé selon la revendication 1 ou 2, **caractérisé** en ce que le refroidissement se fait jusqu'à une gamme de température de 320 à 360°C.

4. Procédé selon la revendication 1, 2 ou 3, **caractérisé** en ce que la pièce frittée est maintenue entre 20 et 40 minutes dans ladite gamme de température.

5. Procédé selon l'une des revendications 1 à 4, **caractérisé** en ce que le traitement thermique austénitique est effectué entre 800 et 900°C pendant une durée de 10 à 60 minutes.

6. Procédé selon la revendication 5, **caractérisé** en ce que le traitement thermique austénitique est effectué entre 800 et 900°C pendant une durée de 15 à 20 minutes.

7. Procédé selon la revendication 1, **caractérisé** en ce que la pièce à fritter subit un premier pressage, puis un premier frittage et ensuite un second pressage et un frittage final.

8. Procédé selon la revendication 2, **caractérisé** en ce qu'on utilise comme matière de remplissage une matière métallique dont le point de fusion se trouve au-dessus de la température d'austénitisation, mais au-dessous de la température de frittage.

9. Procédé selon la revendication 8, **caractérisé** en ce que l'on utilise comme matière de remplissage du cuivre ou un alliage de cuivre.

10. Procédé selon la revendication 2, **caractérisé** en ce qu'on utilise comme matière de remplissage une matière céramique.

11. Procédé selon la revendication 10, **caractérisé** en ce qu'on utilise comme matière de remplissage un silicate tel que le talc et/ou du verre soluble.

12. Procédé selon l'une des revendications 1 à 11, **caractérisé** en ce que l'on utilise comme matière à fritter une poudre d'alliage contenant, à part le fer, de 1,5 à 2% en poids de Ni et de 0,3 à 0,6% en poids de Mo, à laquelle est mélangé de 0,3 à 1,0% en poids de graphite.

13. Pièce moulée en acier fritté, **caractérisée** en ce qu'elle présente un volume des pores inférieur à 8% et en ce que sa microstructure est en bainite.

14. Pièce moulée en acier fritté selon la revendication 13, **caractérisée** en ce que les pores de la pièce frittée sont remplis au moins partiellement d'une matière de remplissage qui est résistante aux agents et produits chimiques utilisés dans un bain lors d'un refroidissement rapide et en ce que sa microstructure est en bainite.

15. Pièce moulée selon la revendication 14, **caractérisée** en ce que ses pores sont remplis au moins partiellement d'un métal non ferreux dont le point de fusion est compris entre 920 et 1230°C.

16. Pièce moulée selon la revendication 15, **caractérisée** en ce que le métal non ferreux est le cuivre ou un alliage de cuivre.

17. Pièce moulée selon la revendication 14**, caractérisée** en ce que ses pores sont remplis au moins partiellement d'une matière non métallique.

18. Pièce moulée selon la revendication 17, **caractérisée** en ce que la matière non métallique est une matière céramique telle qu'un silicate, du talc et/ou du verre soluble.

19. Pièce moulée selon la revendication 13 ou 14, **caractérisée** en ce que son poids spécifique est compris entre 6,8 g/cm³ et 7,4 g/cm³.

20. Pièce moulée selon la revendication 19, **caractérisée** en ce que son poids spécifique vaut environ 7,3 g/cm³.
